# EUROPÄISCHE PATENTSCHRIFT

(11) **EP 3 976 881 B1**
(45) Veröffentlichungstag und Bekanntmachung des Hinweises auf die Patenterteilung: **10.04.2024**
(21) Anmeldenummer: 20728713.7
(22) Anmeldetag: 25.05.2020
(51) Int. Cl.: D21H 19/82, B41M 5/52

(54) **VERFAHREN ZUR LACKIERUNG VON SUBSTRATEN SOWIE LACKIERTE SUBSTRATE**
PROCESS FOR COATING SUBSTRATES AND COATED SUBSTRATES
PROCÉDÉ DE REVÊTEMENT DE SUBSTRATS ET SUBSTRATS REVÊTUS

(30) Priorität: 28.05.2019 DE 102019114277
(43) Veröffentlichungstag der Anmeldung: 06.04.2022
(73) Patentinhaber: ACTEGA Schmid Rhyner AG, 8134 Adliswil (CH)
(72) Erfinder: LUDWIG, Peter Eladio, 8050 Zürich (CH); RÜEDI, Roland, 8820 Wädenswil (CH); WYLER, Dieter, 8302 Kloten (CH); SCHLATTERBECK, Dirk, 9504 Friltschen (CH)
(74) Vertreter: Blumbach · Zinngrebe Patentanwälte PartG mbB
(86) Internationale Anmeldenummer: PCT/EP2020/064438
(87) Internationale Veröffentlichungsnummer: WO 2020/239692

(56) Entgegenhaltungen:
- WO-A1-02/085638
- US-A1- 2014 161 986

## Beschreibung

### Gebiet der Erfindung

Die Erfindung betrifft im Allgemeinen ein Verfahren zur Lackierung von Substraten zur Erzeugung von Beschichtungen mit hohen Oberflächengüten sowie entsprechend lackierte Substrate. Im Speziellen betrifft die Erfindung ein Verfahren zur Lackierung von Substraten mit nicht vollständig geschlossenen Oberflächen mittels Ink-Jet-Verfahren sowie entsprechend lackierte Substrate.

### Stand der Technik

Druckerzeugnisse werden häufig mit einer oder mehreren Lackschichten versehen. Die Lackschichten sorgen hierbei für eine hochwertige optische und haptische Anmutung. Ein großer Teil der Druckerzeugnisse, beispielsweise in Form von Printmedien oder Verpackungen, weist hierbei als Substrate graphische Papiere oder Kartons auf.

Papiere werden aus Textil- und Pflanzenfasern, ggf. durch zusätzliches Leimen hergestellt. Die Fasern saugen Flüssigkeiten (z.B. Tinte) auf. Durch das Leimen wird die Saugfähigkeit verringert aber nicht komplett unterbunden. Deshalb kann Papier Flüssigkeiten, beispielsweise auch Druckfarbe bis zu einem gewissen Grad absorbieren. Dies wirkt sich nachteilig auf die Qualität des Druckbildes eines entsprechenden Druckes aus. Um ein Endringen der Farbe in die Oberfläche eines zu bedruckenden Papiers oder Kartons zu vermindern werden daher bei hochqualitativen Drucken, beispielsweise bei Bilderdruckpapier, sogenannte gestrichene Substrate eingesetzt.

Unter gestrichenen Substraten werden hierbei Papiere oder Kartons verstanden, deren Oberfläche mit einer hochgefüllten Bindemittelschicht versehen werden. Diese Beschichtung, auch als Strich bezeichnet, kann hierbei ein- oder mehrlagig ausgebildet sein und vermindert das Eindringen der Druckfarbe in die Oberfläche des Substrates und glättet die Oberfläche des Papiers oder Kartons durch das Auffüllen der Vertiefungen zwischen den Fasern. Die Streichmasse enthält hierbei anorganische Partikel als Füllstoff in einem organischen Bindemittel. Aufgrund des hohen Füllgrads des Papierstrichs sind die Partikel in der Schicht nicht vollständig von Bindemittel bedeckt. Durch das Trocknen und der damit verbundenen Volumenverringerung des Striches können die Partikel weit aus der Oberfläche herausstehen. Bei mattgestrichenen Substraten ist der Anteil an herausstehenden Partikeln grösser als bei glänzend gestrichenen Sorten. Die höchstglänzenden sind sogenannt gussgestrichene Papiere oder Kartons. Hier ist das Bindemittel selbst sehr glänzend. Trotzdem sind selbst bei gussgestrichenen Papieren die Partikel an der Oberfläche nicht alle ganz bedeckt.

Bei gestrichenen Substraten können sich auf Grund der partikulären Struktur der Streichmasse sog. Unterschneidungen bilden, bei denen die Partikeloberfläche nicht vollständig von Bindemittel umgeben ist. Die Unterschneidungen bilden somit senkrecht von oben betrachtet Hohlräume innerhalb der Schicht. Weiterhin kann es zu einer Hohlraumbildung durch eine unvollständige Überdeckung von Substratporen kommen. Diese Hohlräume werden bei Druck- und Lackierprozessen nicht vollständig mit Farbe oder Lack gefüllt. Stattdessen werden sie von Farb- oder Lackschichten während des Auftragens ganz oder teilweise überdeckt. Bei der Trocknung können sie sich durch die Volumenabnahme des Bindemittels in der Farbe oder dem Lack oder einfach durch Aufreißen der Schicht teilweise wieder öffnen. Ganz grundsätzlich ist bei allen Druckverfahren wie schon bei der Papierbeschichtung eine Erzeugung einer vollständig porenfreien Schicht nicht gegeben, so dass die genannten Hohlräume grundsätzlich zu erwarten sind.

Diese Hohlräume haben zur Folge, dass beim Lackieren von gestrichenen Papieren oder Kartons mittels Inkjet-Druck abhängig von der aufgetragenen Lackmenge auf der Oberfläche kleine Krater auftreten. Diese werden dadurch gebildet, dass beim Inkjet-Verfahren winzige Tröpfchen auf die Substratoberfläche geschleudert werden, die bestrebt sind, beim Auftreffen auf die Substratoberfläche ihre Oberflächenspannung abzubauen. Sofern sich auf der Substratoberfläche bereits ein flüssiger Film der gleichen Flüssigkeit befindet, wird der Film vom sich annähernden Tröpfchen bei der ersten Berührung von Tröpfchen und Film nach oben, d.h. von der Substratoberfläche weggerissen, bevor das Tröpfchen schließlich auf der Oberfläche akkommodiert. Befinden sich hierbei die oben beschriebenen Unterschneidungen unterhalb des Auftreffpunktes des Tröpfchens, so kann es bei der Annäherung dazu kommen, dass auch das Material soweit nach oben gezogen wird, dass sich ein Kanal zu der eingeschlossenen Luft im Hohlraum der Unterschneidung bildet, der bis zur Flüssigkeitsoberfläche offenbleibt. Diese Kanäle zu den Unterschneidungen werden im Folgenden als Pinholes bezeichnet. Die Pinholes verbleiben dabei bei der Aushärtung des Lackes in der Lackschicht und stellen optisch auffällige Störstellen in der Lackierung da. Die Oberflächenspannung des flüssigen Lacks bewirkt, dass die Pinholes bei zunehmender Schichtdicke nach oben hin einen immer größeren Durchmesser haben. Zwar nimmt mit zunehmender Schichtdicke auch die Anzahl der Pinholes ab, dafür sind sie aufgrund des größeren Durchmessers aber immer besser sichtbar. Auch beim Inkjet-Druck, insbesondere mit UV-härtenden Farben, stellen die beschriebenen Pinholes ein ernsthaftes Problem dar.

Bisher wird in der graphischen Industrie zumeist mit Lackierverfahren lackiert, bei denen der Lack durch eine Walzenapplikation auf das Substrat übertragen wird. Alternativ kann auch mit Sieb- oder Tampondruck lackiert werden. Bei den beschriebenen Verfahren wird der Lack berührend übertragen. Hierbei werden die oben beschriebenen Unterschneidungen nahezu vollständig mit dem Lack überdeckt. Das Werkzeug (die Walze, das Sieb etc.) wird im Prozess vom Substrat abgehoben. Dabei wird der Flüssigkeitsfilm zwischen Werkzeug und Substrat getrennt und es treten an der Oberfläche entsprechende Strukturen auf. Diese Strukturen bewirken auch bei nicht vollständiger Überdeckung der substrateigenen Fehlstellen, dass sich ggf. entstehende Pinholes nicht so deutlich in der Schicht abheben. Erst bei hohen Schichtdicken und genügend langsamen Prozessgeschwindigkeiten, wie z.B. im Fall vom Siebdruck, können diese Strukturen wieder verlaufen und es bildet sich eine sehr glatte Oberfläche. Wird nur eine teilweise, lateral strukturierte Lackierung der Substratoberfläche gewünscht, müssen entsprechend strukturierte Druckformen verwendet werden.

Ein anderes Verfahren zum Aufbringen einer Lackschicht auf gestrichene Substrate sieht eine Laminierung des Substrats mit einer Kunststofffolie vor. Hierdurch werden die Unterschneidungen weitestgehend überdeckt und es wird eine Oberflächenbeschichtung erzeugt, die weitgehend frei von optisch auffälligen Fehlstellen ist. Bleiben dennoch Poren zwischen der Folie und dem Substrat oder werden in die Kleberschicht unterhalb der Folie grössere Partikel eingebaut, sind auch bei der Folienlaminierung diese Fehlstellen deutlich sichtbar. Außerdem wird zur Folienlaminierung eine spezielle Laminiervorrichtung benötigt. Ein weiterer Nachteil besteht darin, dass die aufgebrachte Folie typischerweise eine Dicke von mindestens 10 µm aufweist. Durch die mit diesen Folien hergestellte vergleichsweise dicke Beschichtung werden die Eigenschaften des Substrates, insbesondere dessen haptische Eigenschaften, stark beeinflusst. Eine andere Möglichkeit, auf gestrichenen Substraten eine defektfreie Lackschicht ohne Pinholes zu erzeugen wird in der Patentanmeldung DE 102 007 034 877 A1 beschrieben. Hier wird auf das Substrat zunächst mittels Inkjet-Druck eine Beschichtungsmasse aufgebracht und die beschichtete Oberfläche wird anschließend mit einer Luftrakel behandelt. Hierdurch wird die Beschichtungsmasse lateral minimal ausgelenkt. Dies führt dazu, dass bei den vorhandenen Pinholes der Luftschlauch des Kraters abreißt und der Krater sich von unten aus mit Beschichtungsmasse füllt. Somit werden die Pinholes geschlossen. Nach der Beseitigung der Pinholes erfolgt dann die Aushärtung der Beschichtungsmasse zum Lack. Hierzu wird jedoch eine spezielle Vorrichtung benötigt.

### Aufgabe der Erfindung

Der Erfindung liegt somit die Aufgabe zu Grunde, ein Verfahren bereit zu stellen, das die Lackierung, insbesondere eine Lackierung mittels Inkjet-Druck, eines Substrates zur Erzeugung von Beschichtungen mit hoher Oberflächengüte unabhängig von dessen Oberflächenstruktur und -beschaffenheit ermöglicht. Des Weiteren liegt eine weitere Aufgabe der Erfindung darin, eine Zubereitung sowie ein entsprechend lackiertes Druckerzeugnis mit einer hohen Oberflächengüte bereit zu stellen.

### Kurzbeschreibung

Die Aufgabe der Erfindung wird bereits durch den Gegenstand der unabhängigen Patentansprüche gelöst. Vorteilhafte Ausgestaltungen und Weiterbildungen sind Gegenstand der Unteransprüche.

Die Erfindung betrifft ein Verfahren zur Herstellung eines Druckerzeugnisses mit zumindest den folgenden Verfahrensschritten a) bis d)
a) Bereitstellen eines ggf. schon bedruckten Drucksubstrates, wobei das Drucksubstrat ein Papier oder ein Karton ist,
b) Aufbringen einer ersten Schicht auf zumindest eine Oberfläche des Substrates, wobei die Schicht organische, funktionelle Gruppen aufweist,
c) Aushärten der in Schritt b) aufgebrachten Schicht durch thermisches bzw. UV-Vernetzen der funktionellen Gruppen zur Erzeugung der Versiegelungsschicht, wobei die ausgehärtete erste Schicht eine Schichtdicke im Bereich von 1 bis 10 µm aufweist,
d) Aufbringen einer zweiten Schicht auf die Oberfläche der ersten Schicht.

Die in Schritt c) ausgehärtete Schicht weist eine Schichtdicke im Bereich von 1 bis 10 µm auf.

Diese Schichtdicke stellt sicher, dass die Beschichtung ausreichend dick ist, so dass Unterschneidungen und Poren überdeckt werden und sich nicht auf die im nachfolgenden Schritt d) aufgebrachte Lackschicht übertragen. Auch können andere, beim Lackieren nachteilige Eigenschaften des Substrates bzw. der Substratoberfläche, beispielsweise eine große Rauheit, hohe Porosität oder eine zu hohe Oberflächenspannung, durch die in Schritt c) ausgehärtete Schicht ausgeglichen bzw. neutralisiert werden, so dass die in Schritt d) erfolgende Lackierung nicht durch die spezifischen Oberflächeneigenschaften des Substrates beeinflusst wird. Somit werden für den in Schritt d) erfolgenden Beschichtungsprozess die ursprünglichen Substrateigenschaften durch die entsprechenden Eigenschaften der Versiegelungsschicht ersetzt. Dies ermöglicht unabhängig vom jeweiligen Substrat reproduzierbare Beschichtungseigenschaften. Die in Schritt c) ausgehärtete erste Schicht wird daher im Folgenden auch als Versiegelungsschicht bezeichnet.

Gemäß einer Weiterbildung der Erfindung erfolgt vor Schritt d) ein Bedrucken des mit der ersten Schicht versehenen Substrates. Eine Ausführungsform dieser Weiterbildung sieht dabei vor, dass das Bedrucken auf der ausgehärteten ersten Schicht, d.h. nach Schritt c) erfolgt. Alternativ kann das Substrat auch nach Schritt b) bedruckt werden. Bei dieser Ausführungsform erfolgt somit in Schritt c) das Aushärten der ersten Schicht nach dem Bedrucken. So können erste Schicht und Druckschicht gemeinsam ausgehärtet werden.

Bevorzugt erfolgt in Schritt d) das Aufbringen der zweiten Schicht mittels Inkjet-Druck.

Durch die erfindungsgemäße Schichtdicke sowie die mechanische Stabilität und Festigkeit der Versiegelungsschicht werden weiterhin Strukturen wie Poren und Unterschneidungen, wie sie beispielsweise bei gestrichenen Papieren und Kartons auftreten, so überdeckt, dass sich bei dem in Schritt d) erfolgenden Ink-Jet-Druck keine oder zumindest nahezu keine Pinholes bilden. Somit weist die in Schritt d) aufgebrachte zweite Druckschritt eine geschlossene Oberfläche auf. Hierbei wird unter einer geschlossenen Oberfläche im Sinne der Erfindung insbesondere eine Oberfläche verstanden, welche eine Pinholedichte von weniger als 10 Pinholes pro dm², bevorzugt von höchsten 2 Pinholes pro dm², besonders bevorzugt höchstens 1 Pinhole pro dm² aufweist Die Pinholes sind mit blossem Auge zu erkennen und stören andernfalls das Druckbild erheblich. Für einen wirklich hochqualitativen Druck, wie er z.B. im Bereich von Luxusverpackungen erwartet wird, dürfen auf den Lackflächen keinerlei Störungen erkennbar sein.

Die Anzahl der Pinholes ist substrat- und schichtdickenabhängig. Bei der Lackierung von gestrichenen Substraten ohne die erfindungsgemäße Versiegelungsschicht nimmt hierbei die Anzahl der Pinholes mit der Schichtdicke der Lackschicht ab. Jedoch ist eine Abnahme der Pinholes nicht in jedem Fall mit einer Verbesserung des visuellen Eindrucks verbunden, da hierbei auch der Durchmesser der Pinholes deren Sichtbarkeit beeinflusst. Im Bereich bis ca. 4 µm Schichtdicke ist der Durchmesser der Pinholes sehr klein. Sie vermitteln visuell den Eindruck von keinen Partikelchen, wodurch die entstehende Schicht etwas matt wirkt. Zwischen 6-12µm fallen die Pinholes visuell sehr deutlich auf. Zwar nimmt die Anzahl der Pinholes zu höheren Schichtdicken hin ab, durch die Vergrösserung der Krater bei höheren Schichtdicken stören die verbleibenden Pinholes das Aussehen jedoch wesentlich stärker. Erst ab Schichtdicken von ungefähr 20 µm (substratabhängig) verschwinden die Pinholes vollständig.

Die Schichtdicke der Versiegelungsschicht ist dagegen so gering, dass die haptischen Eigenschaften des Substrates nicht oder zumindest nicht wesentlich durch die Versiegelungsschicht beeinflusst werden. So ist beispielsweise ein mit einer erfindungsgemäßen Versiegelungsschicht beschichtetes Substrat haptisch noch als Papier zu identifizieren. Im Unterschied dazu dominieren bei einem entsprechend laminierten Papier in der Regel die haptischen Eigenschaften der Kunststoffbeschichtung. Als besonders vorteilhaft hat sich hierbei eine Schichtdicke der Versiegelungsschicht im Bereich von1 bis 5 µm und insbesondere von 2 bis 3 µm herausgestellt.

Die Versiegelungsschicht kann weiterhin gemäß einer Variante nicht nur haptisch, sondern auch visuell unauffällig ausgestaltet werden. So weist die Versiegelungsschicht gemäß einer Ausführungsform eine hohe Transparenz sowie keine oder nur eine geringe Eigenfärbung auf. Insbesondere erfolgt durch die Versiegelungsschicht keine oder nur eine sehr geringe Farbortverschiebung des darunterliegenden Substrates, so dass auch die optische Erscheinung des Substrates durch die Versiegelungsschicht nicht oder nur in einem sehr geringen Maße beeinflusst wird. Dies kann insbesondere bei Ausführungsformen, bei denen die zweite Schicht als eine transparente Lackschicht ausgebildet ist und/oder bei Ausführungsformen, bei denen die zweite Schicht lateral strukturiert und somit lediglich auf Teilbereiche des mit der Versiegelungsschicht versehenen Substrates aufgebracht wird, vorteilhaft sein.

Ist jedoch die Substratqualität dergestalt, dass sich mit den genannten Schichtdicken eine oben beschriebene Beschichtungsqualität nicht erreichen lässt, kann es auch erforderlich sein, die Schichtdicke der Versiegelungsschicht zu erhöhen. Wirtschaftlich kann das immer noch einen deutlichen Vorteil gegenüber der Laminierung bedeuten, da schlechtere Substratqualitäten einer hochqualitativen Veredelung zugänglich werden, auch wenn die haptischen Eigenschaften des Substrats, insbesondere beim Einsatz von strahlenhärtenden Versiegelungsschichten, deutlich verändert werden.

Die Erfindung sieht vor, dass in einem den Schritt a) vorgelagerten Schritt auf zumindest einer Oberfläche des in Schritt a) bereitgestellten Drucksubstrats ein Strich aufgetragen wird. Hierbei wird unter einem Strich eine Beschichtungsmasse mit einem hohen Anteil an anorganischen, partikulären Füllstoffen in einem organischen Bindemittel verstanden. Insbesondere handelt es sich in dem in Schritt a) bereit gestellten Substrat um ein gestrichenes Papier oder einen gestrichenen Karton.

In einer alternativen Ausführungsform ist das in Schritt a) bereitgestellte Substrat ein ungestrichenes Papier oder ein ungestrichener Karton. Derartige Substrate weisen offene Oberflächen auf. Diese zeichnen sich durch eine hohe Porosität aus und können daher Flüssigkeiten zu einem gewissen Grad absorbieren. Dadurch sind ungestrichene Papiere und Kartons beispielsweise als Substrate für Inkjet-Druckverfahren insbesondere mit UV-härtbaren Drucktinten nur bedingt geeignet. Durch die erfindungsgemäße Versiegelungsschicht werden die Poren dagegen vollständig überdeckt und so die Oberfläche geschlossen.

Durch die Versiegelungsschicht wird zudem eine Oberfläche mit homogenen Oberflächeneigenschaften wie einer homogenen Oberflächenspannung bereitgestellt. Dies ermöglicht beispielsweise homogene Verlaufseigenschaften von mit Inkjet-Druck aufgetragenen Farben oder Beschichtungsmitteln. Wird z.B. ein Substrat mit Offset-Druckfarben bedruckt, haben die Bereiche mit den hydrophob ausgerüsteten Offest-Druckfarben eine gänzlich andere Oberflächenspannung als das unbedruckte Substrat. Wird über den Übergang zwischen unbedrucktem und bedrucktem Bereich insbesondere im Inkjetverfahren lackiert, wird der Verlauf des Lackes auf dem unbedruckten Substrat sich von demjenigen auf der Druckfarbe unterscheiden, wodurch sich im Übergang eine Stufe im Lackbild ergibt. Dieser Effekt kann auch auf an sich schon geschlossenen Oberflächen die Lackierergebnisse verschlechtern. Das erfindungsgemäße Verfahren ist daher ebenfalls zur Beschichtung von Substraten mit geschlossenen Oberflächen wie beispielsweise von Kunststoffen geeignet. Hier ist die erforderliche Schichtdicke deutlich kleiner und kann weniger als 1µm betragen, da keine Strukturen auf der Substratoberfläche wie beispielsweise Poren oder Unterschneidungen von der Versiegelungsschicht überdeckt und geschlossen werden müssen.

Das Aushärten bzw. Vernetzen der ersten Schicht in Schritt c) erfolgt gemäß einer Ausführungsform der Erfindung durch UV-Strahlung oder Elektronenstrahl. Der Vorteil von strahlenhärtenden Formulierungen ist die Möglichkeit des Verzichts auf Lösemittel. Deshalb weist im Fall von strahlenhärtenden Formulierungen die erste Schicht beim Aushärten nur einen sehr geringen Volumenschrumpf auf. Die Volumenreduktion ist hierbei lediglich auf den Polymerisationsschrumpf bei der Vernetzung zurückzuführen. Auf Grund des geringen Volumen- bzw. Masseverlustes durch den in Schritt c) erfolgenden Härtungsprozess wird beim erfindungsgemäßen Verfahren somit die Schichtdicke der in Schritt b) aufgebrachten ersten Schicht nicht oder nicht wesentlich verringert. Somit wird gewährleistet, dass die durch die in Schritt b) aufgebrachte erste Schicht überdeckten Unterschneidungen während des Härtungsprozesses nicht wieder geöffnet werden.

Durch das erfindungsgemäße Verfahren wird das Substrat vor dem Lackierungsschritt d) mit einer ausgehärteten ersten Schicht als Versiegelungsschicht versehen, welche die Unterschneidungen und Poren bei Substraten überdeckt. Darüber hinaus wird durch die Versiegelungsschicht eine geschlossene Oberfläche bereitgestellt, welche auf Grund ihrer Schichteigenschaften wie Rauhheit, Homogenität, Oberflächenspannung oder Polarität sehr gut bedruckt werden kann. So kann mit dem erfindungsgemäßen Verfahren unabhängig von dem in Schritt a) bereitgestellten Substrat bzw. dessen Oberflächeneingenschaften dieses mittels Inkjet-Druck beschichtet werden. Die ausgehärtete erste Schicht "neutralisiert" gewissermaßen die Oberfläche des Substrates. Somit können auch Substrate, beispielsweise kostengünstige oder für die Lackierung eher weniger geeignete Substratedie sich auf Grund ihrer Oberflächeneigenschaften, insbesondere auf Grund ihrer hohen Oberflächenrauhigkeit, mit den bekannten Verfahren nicht oder nur schlecht überlackieren lassen, lackiert bzw. bedruckt werden. Eine Weiterbildung der Erfindung sieht vor, dass die erste Schicht bzw. Versiegelungsschicht lateral strukturiert auf die Oberfläche des in Schritt a) bereit gestellten Substrates aufgebracht wird. Hierunter wird insbesondere verstanden, dass nur Teilbereiche der Substratoberfläche mit der Versiegelungsschicht beschichtet werden. Gemäß dieser Weiterbildung wird in Schritt d) die zweite Schicht nur Teilbereiche der Versiegelungsschicht aufgebracht.

Die in Schritt d) aufgebrachte Formulierung wird bevorzugt mittels Inkjet-Druck auf die erste Schicht aufgebracht. Der Inkjet-Druck stellt hierbei eine flexible und kostengünstige Beschichtungsmethode dar. So kann beispielsweise in Schritt d) die aufgebrachte Zubereitung lateral strukturiert aufgebracht und somit das Substrat nur in bestimmten Oberflächenbereichen lackiert werden, ohne dass hierzu spezielle Druckformen notwendig sind. Die Zubereitung enthält hierbei bevorzugt Monomere, Oligomere und/oder Präpolymere mit zumindest einer vernetzbaren Gruppe. Als besonders vorteilhaft haben sich hierbei Acrylate, Methacrylate oder Epoxide als vernetzbare Gruppen herausgestellt. Auch Vinylester eignen sich für diese Anwendung.

Die Vernetzung der vernetzbaren Gruppen und somit die Vernetzung der zweiten Schicht erfolgt hierbei vorzugsweise in einem dem Schritt d) nachgelagerten Schritt. Insbesondere kann die Vernetzung der zweiten Schicht durch UV-Strahlung, Elektronenstrahl oder thermische Behandlung erfolgen. Die ausgehärtete zweite Schicht stellt die Lackschicht dar. Hierbei kann die Lackschicht als Mattlack oder Glanzlack ausgebildet sein.

In Schritt b) wird die erste Schicht gemäß einer Ausführungsform der Erfindung durch Abscheiden einer Zubereitung erhalten. Die Zubereitung zur Herstellung der ersten Schicht enthält hierbei zumindest ein Monomer, Oligomer oder Präpolymer mit zumindest einer vernetzbaren, funktionellen Gruppe sowie einen Reaktivverdünner. Monomer, Oligomer und Präpolymere enthalten hierbei jeweils zumindest eine vernetzbare, funktionelle Gruppe, die in Schritt c) vernetzt werden.

Mit Hilfe des Reaktivverdünners kann die Viskosität der Zubereitung auf das in Schritt b) verwendete Beschichtungsverfahren eingestellt werden. So kann die Zubereitung in Schritt b) insbesondere durch ein Flexo-Druckverfahren, ein Siebdruckverfahren, durch Tiefdruck, mit einer Walze oder durch Aufrakeln aufgetragen werden. In Schritt b) wird die Zubereitung dabei gleichmäßig auf die Oberfläche des Substrates aufgebracht. Vorzugsweise wird die gesamte Oberfläche des Substrates in Schritt b) mit der Beschichtung versehen. Hierbei werden beispielsweise Oberflächenstrukturen wie Unterschneidungen des Substrates von der Beschichtungszubereitung vollständig überdeckt.

Da die in Schritt b) abgeschiedene erste Schicht gemäß dieser Ausführungsform einen Reaktivverdünner als Lösungsmittel enthält, welcher in das Polymernetzwerk eingebunden wird und somit anders als ein konventionelles Lösungsmittel in der Schicht verbleibt, erfolgt bei der Vernetzung nur eine sehr geringe Volumenreduktion. Somit ist gewährleistet, dass auch nach dem Aushärten die gesamte in Schritt b) beschichtete Oberfläche des Substrates mit der ausgehärteten Versiegelungsschicht bedeckt ist. Insbesondere kann durch die Verwendung eines Reaktivverdünners, d.h. eines Lösungsmittels, welches bei der Aushärtung im Polymernetzwerk eingebunden wird und somit in der Schicht verbleibt, eine Rissbildung oder erneute Freilegung der Unterschneidungen vermieden werden.

Gemäß einer Ausführungsform kann die in Schritt b) abgeschiedene Schicht auch durch einen Kalandrierprozess verdichtet und geglättet werden. Bei dieser Ausführungsform wird in Schritt b) ein thermoplastisches Lacksystem auf die Substratoberfläche aufgebracht, durch Trocknung gehärtet und nachfolgend mit einem polierten Edelstahlkalander verdichtet. Der Lack enthält ggf. weiterhin eine vernetzbare Gruppe, so dass es in Schritt c) des erfindungsgemäßen Verfahrens auch bei dieser Variante der Erfindung zu einer Aushärtung der in Schritt b) abgeschiedenen ersten Schicht kommt. Hierbei wird die Thermoplastizität der Schicht verringert.

Die verwendeten Lacksysteme zur Erzeugung der in Schritt b) kalandrierten Lackschicht können hierbei organische Lösungsmittel oder Wasser enthalten oder strahlenhärtend sein. Als besonders vorteilhaft hat sich hierbei die Verwendung von Hybridlacken, auch als dual-cure-Lacke bezeichnet, herausgestellt. Diese Lacksysteme sind wasserbasiert, enthalten jedoch zusätzlich Bindemittel mit ungesättigten, vernetzbaren Acrylatgruppen. Um einen kalandrierfähigen Lack zu erzeugen, wird Schritt b) nach dem Aufbringen der Beschichtungsmasse dieser durch Trocknung Wasser und leicht flüchtige Lösungsmittel entzogen. Der erhaltene Lack weist dabei eine hohe Thermoplastizität auf und lässt sich somit in Schritt b) gut kalandrieren. In Schritt c) erfolgt dann eine UV-Härtung durch Vernetzung der Acrylatgruppen. Dies führt zu einer hohen mechanischen Stabilität sowie einer Verringerung der Thermoplastizität der ausgehärteten Versiegelungsschicht. Jedoch weist in dieser Ausführungsform die erste abgeschiedene Schicht bereits vor der UV-Härtung eine ausreichend hohe mechanische Stabilität auf, so dass diese mittels Inkjet-Verfahren bedruckbar ist, ohne dass sich die Unterschneidungen während des Druckprozesses öffnen. Eine UV-Zwischentrocknung vor einem weiteren Beschichtungsschritt ist daher nicht zwingend notwendig. Gemäß einer Weiterbildung dieser Ausführungsform kann die UV-Härtung der ersten abgeschiedenen Schicht daher gemeinsam mit der Aushärtung der zweiten abgeschiedenen Schicht erfolgen. In dieser Weiterbildung erfolgt somit der Schritt d) vor dem Schritt c).

Substrate mit Kalanderlacken als Versiegelungsschicht weisen besonders glatte Oberflächen auf. Gemäß einer Ausführungsform der Erfindung ist die Oberfläche der auf diese Weise behandelten Substrate so glatt, dass bei Verspiegelung der Oberfläche das Spiegelbild des Betrachters gut erkennbar und nicht durch Oberflächenwellung zu stark verzerrt ist. Daher sind entsprechend beschichtete Substrate besonders für das Aufbringen von Beschichtungen in Form von Farben oder Lacken geeignet, bei denen es auf besonders scharfe Konturen und eine hohe Brillanz ankommt. Eine Ausführungsform der Erfindung sieht daher vor, dass die in Schritt d) abgeschiedene zweite Schicht sog. VMP-Farben, d.h. Farben auf der Basis von vakuummetallisierten Pigmenten, enthält. Das kann z.B. eine Druckfarbe sein, die nach dem Verdrucken einen hohen metallischen Glanz ausbildet. Bei diesen Farben liegen die Pigmente plättchenförmig als sog. Flakes vor. Eine einheitliche Ausrichtung der Plättchen führt hierbei für eine hohe Brillanz der mit der Farbe erzeugten Fläche. Die einheitliche Ausrichtung der Pigmente wird hierbei durch eine sehr glatte Oberfläche begünstigt. Gemäß einer Weiterbildung weist die in Schritt d) abgeschiedene Schicht einen Spiegeleffekt auf. Die entsprechend beschichteten Substrate eigenen sich beispielsweise als Ersatz für vakuummetallisierte Folien, bei denen ein hoher Metallglanz erzielt wird. Wird die gleiche Druckfarbe auf ein nur mit einer oben beschriebenen Versiegelungsschicht ohne Kalandrieren aufgebracht, ergibt sich durch die Substratunebenheiten eine glänzende aber unebene Schicht bei der das Spiegelbild leicht verzerrt wird. Beim Aufbringen von Silberdruckfarben der beschriebenen Art auf ungestrichene Substrate wird durch die fehlende Ausrichtung der Pigmente und der teilweisen Absorption der Druckfarbe eine graue Farbschicht erzeugt. Auch die digitale Folienprägung, bei der die in Schritt d) abgeschiedene Schicht einen Klebstoff darstellt, der bei anschliessender Kalandrierung mit dafür geeigneter Prägefolie, eine metallisch glänzende Oberfläche erhält.

Eine Weiterbildung sieht vor, dass in Schritt b) ein Hybridlack als erste Schicht mit Hilfe einer Breitschlitzdüse, oder einem sog. Mayer-Bar abgeschieden wird. Alternativ kann der Hybridlack auch mit einem Rollrakelverfahren auf das in Schritt a) bereit gestellte Substrat aufgebracht werden. Auch auf diese Weise werden hochglatte Oberflächen erzeugt.

Alternativ kann die in Schritt b) aufgebrachte Zubereitung isocyanatvernetzende Systeme, Polyurethane, Epoxidsysteme, Acrylate, Methacrylate, Polyvinylether, Polyester auf Malein- und Fumarsäurebasis, Styrolverbindungen oder Siliconacrylate umfassen.

In Schritt b) kann die Zubereitung zur Herstellung der ersten Schicht insbesondere durch ein Flexo-Druckverfahren, ein Siebdruckverfahren, durch Tiefdruck, mit einer Walze, durch Aufrakeln, mit einem Mayer-Bar, mit einer Schlitzdüse oder mittels Vorhanggießen auf das in Schritt a) bereit gestellte Substrat aufgetragen werden. Alternativ kann es sich bei der in Schritt b) abgeschiedenen Schicht auch um eine vollflächige Walzenbeschichtung handeln.

Eine Weiterbildung der Erfindung sieht vor, dass die Zubereitung zur Herstellung der ersten Schicht zusätzlich organische oder anorganische Partikel enthält. Hierbei weist die Zubereitung insbesondere einen Feststoffgehalt im Beriech von2 bis 40 Gew.-%, vorzugsweise im Bereich von 5 bis 25 Gew.-% auf. Gemäß einer Ausführungsform enthält die Zubereitung Polymerpartikel aus Polyolefinen, Polyacrylaten, Polyamiden und dergleichen, Talkumpartikel, Silikatpartikel und/oder Carbonatpartikel, insbesondere Talkumpartikel. Die Partikel weisen einen mattierenden Effekt auf, so dass die aus der entsprechenden hergestellte Versiegelungsschicht einen geringen Glanzgrad aufweist. Darüber hinaus weisen die entsprechenden Versiegelungsschichten eine besonders homogene und geschlossene Oberfläche auf. Dies wird insbesondere durch das Zusammenwirken von anorganischen Partikeln und den flüssigen, UV-härtbaren Komponenten der Zubereitung erreicht. So führen die in der Zubereitung befindlichen, anorganischen Partikel zu einer Erhöhung der Strukturviskosität. Insbesondere wird vermutet, dass die Partikel die Kohäsionskräfte innerhalb der Zubereitung erhöhen. Dies führt dazu, dass die Zubereitung einen geschlossenen, flüssigen Film bildet. Die geschlossene Oberfläche des Films wird hierbei auch im Laufe des Auftragsvorgangs nicht mehr oder nur in geringem Maße geöffnet. Entsprechend werden Oberflächendefekte und Unterschneidungen auf der Substratoberfläche nahezu vollständig abgedeckt. Da Zubereitungen mit anorganischen Partikeln besonders stabile Filme bilden, ist die erfindungsgemäße Funktion der Versiegelungsschicht auch bei sehr geringen Schichtdicken gewährleistet. Auf Grund der erhöhten Strukturviskosität eignen sich die entsprechenden Zubereitungen insbesondere auch für Applikationsverfahren, bei denen der Film hohen Adhäsionskräften ausgesetzt wird, wie beispielsweise dem Flexodruckverfahren.

Weiterhin betrifft die Erfindung ein Druckerzeugnis umfassend ein Substrat mit einer ersten und einer zweiten Schicht, wobei die erste und die zweite Schicht einen organischen, vernetzen Lack umfassen und eine geschlossene Oberfläche aufweisen. Die erste Schicht, im Folgenden auch als Versiegelungsschicht bezeichnet, ist hierbei transparent und vorzugsweise farblos. Somit ist sie optisch unauffällig und beeinflusst nicht oder nur in geringem Maße das optische Erscheinungsbild des Substrates. Die Schichtdicke der Versiegelungsschicht liegt im Bereich von 1 bis 10 µm. Hierdurch werden Unebenheiten zumindest teilweise nivelliert und Unterschneidungen oder Poren des Substrates durch das Material der Versiegelungsschicht überdeckt bzw. abgedeckt und somit ausgeglichen. Gleichzeitig bleiben die haptischen Eigenschaften des Substrates weitgehend erhalten. Gemäß einer bevorzugten Ausführungsform weist die ausgehärtete Versiegelungsschicht eine Schichtdicke im Bereich von 1 bis 5 µm, besonders bevorzugt im Bereich von 2 bis 3 µm auf.

Die zweite Schicht ist auf der Versiegelungsschicht aufgebracht, so dass die zweite Schicht durch die Versiegelungsschicht von der Substratoberfläche separiert wird. Die zweite Schicht hat somit keinen Kontakt mit der Substratoberfläche. Hierbei kann die zweite Schicht die gesamte Oberfläche der Versiegelungsschicht bedecken. Alternativ kann die zweite Schicht auch nur bereichsweise, d.h. lateral strukturiert auf der Oberfläche der Versiegelungsschicht angeordnet sein.

Eine Ausführungsform der Erfindung sieht vor, dass die erste Schicht eine durch Strahlenhärtung vernetzte Polymerschicht ein isocyanatvernetzens System, ein Polyurethan, ein Epoxidsystem, ein Acrylat, ein Methacrylat, einen Polyvinylether, ein Polyester auf Malein- und Fumarsäurebasis, Styrolverbindungen und/oder Siliconacrylate enthält.

Gemäß einer Ausführungsform ist die zweite Schicht ein mittels Inkjet-Verfahren applizierter Digitaldruck. Vorzugsweise weist die zweite Schicht eine defektfreie Oberfläche auf, wobei unter einer defektfreien Oberfläche insbesondere eine Oberfläche mit einer Pinholedichte von weniger als 10 Pinholes pro dm², bevorzugt von höchstens 2 Pinholes pro dm² und besonders bevorzugt höchstens 1 Pinhole pro dm² verstanden wird. Die Pinholes sind mit blossem Auge zu erkennen und stören andernfalls das Druckbild erheblich. Für einen wirklich hochqualitativen Druck, wie er z.B. im Bereich von Luxusverpackungen erwartet wird, dürfen auf den Lackflächen keinerlei Störungen erkennbar sein.

Gemäß einer weiteren Ausführungsform der Erfindung sind die erste und die zweite Schicht lateral strukturiert auf dem Substrat aufgebracht, wobei die zweite Schicht auf der gesamten Oberfläche der Versiegelungsschicht angeordnet ist. Gemäß einer Ausführungsform der Erfindung bildet die zweite Schicht zumindest auf einem Teilbereich des mit der Versiegelungsschicht versehenen Substrates eine zusammenhängende Fläche mit geschlossener Oberfläche, wobei vorzugsweise zumindest 50%, besonders bevorzugt zumindest 70% der gesamten mit der zweiten Schicht belegten Oberflächenbereiche eine gemeinsame, zusammenhängende Fläche bilden.

Alternativ wird die zweite Schicht lateral strukturiert auf Teilbereiche der ersten Schicht aufgebracht. So kann die zweite Schicht in Form von Linien, Buchstaben und/oder Symbolen auf der ersten Schicht aufgebracht werden. Hierbei weist das entsprechende Druckbild der zweiten Schicht vorzugsweise eine minimale Linienbreite von mehr als 1 mm, vorzugsweise von mehr als 2 mm auf.

Eine weitere Ausführungsform sieht vor, dass die zweite Schicht lateral strukturiert auf der ersten Schicht angeordnet ist und sich der erste und die zweite Schicht in ihrem Glanzgrad unterscheiden. Hierdurch können Glanz- und Matteffekte auf einzelnen Bereichen des Druckerzeugnisses erzielt werden. Beide Varianten sind hierbei gebräuchlich. Entweder die erste Schicht weist einen höheren Glanzgrad auf als die zweite oder umgekehrt.

Gemäß einer Ausführungsform der Erfindung weist das das Substrat zumindest auf einer Oberfläche eine bindemittelhaltige, partikuläre Beschichtung auf und die erste Schicht ist auf der bindemittelhaltigen partikulären Beschichtung aufgebracht. Bevorzugt umfasst das Substrat in dieser Ausführungsform ein gestrichenes Papier oder einen gestrichenen Karton.

Alternativ ist das Substrat ein ungestrichenes Papier oder ein ungestrichener Karton.

### Detaillierte Beschreibung der Erfindung

Nachfolgend wird die Erfindung näher an Hand von Ausführungsbeispielen sowie an Hand der Figuren 1 bis 14 näher beschrieben. Es zeigen:
- Fig. 1: eine schematische Darstellung der Oberfläche eines gestrichenen Papiers,
- Fig. 2: eine schematische Darstellung einer aufgebrachten Primerschicht auf das in Fig. 1 dargestellte Papier,
- Fig. 3: eine schematische Darstellung der in Fig. 2 gezeigten aufgebrachten Primerschicht nach dem Trocknungsprozess,
- Fig. 4: eine schematische Darstellung einer mittels Inkjet-Verfahren aufgebrachter Lackschicht in dem in Fig. 3 dargestellten gestrichenen Papier,
- Fig. 5: eine schematische Darstellung einer mittels Inkjet-Verfahren aufgebrachter Lackschicht in dem in Fig. 2 dargestellten gestrichenen Papier,
- Fig. 6: eine schematische Darstellung eines Ausführungsbeispiels der Erfindung mit einem gestrichenen Papier als Substrat,
- Fig. 7: eine schematische Darstellung einer auf einem ungestrichenen Papier aufgebrachten Lackschicht,
- Fig. 8: eine schematische Darstellung eines Ausführungsbeispiels der Erfindung mit einem ungestrichenen Papier als Substrat,
- Fig. 9: eine schematische Darstellung einer Ausführungsform der erfindungsgemäßen Versiegelungsschicht, bei dem die Versiegelungsschicht kalandriert wurde,
- Fig. 10: eine schematische Darstellung einer Ausführungsform, bei der eine Lackschicht auf eine kalandrierte Versiegelungsschicht aufgebracht wurde,
- Fig. 11: eine schematische Darstellung eines Ausführungsbeispiels mit kalandrierter Versiegelungsschicht und einer Lackschicht mit VMP-Farbpigmenten,
- Fig. 12: eine mikroskopische Aufnahme unter Verwendung vom koaxialen Auflicht eines mittels Inkjet-Druck lackierten, gestrichenen Papiers,
- Fig. 13: eine mikroskopische Aufnahme unter Verwendung vom koaxialen Auflicht eines mittels Inkjet-Druck lackierten, gestrichenen Papiers als Ausführungsbeispiel mit einer 2,5 µm dicken Versiegelungsschicht und
- Fig. 14: eine mikroskopische Aufnahme unter Verwendung vom koaxialen Auflicht eines mittels Inkjet-Druck lackierten, gestrichenen Papiers als Ausführungsbeispiel mit einer 4,5 µm dicken Versiegelungsschicht.

In Fig. 1 wird schematisch die Oberfläche eines gestrichenen Papiers 1 dargestellt. Die Papieroberfläche 2 ist hierbei mit einem sog. Strich 3 beschichtet. Der Strich 3 umfasst hierbei partikuläre, anorganische Füllstoffe 4, die auf der Papieroberfläche 2 abgeschieden sind und von einer organischen Bindemittelschicht 5 zusammengehalten werden. Die Papieroberfläche 2 ist hierbei nicht glatt, sondern weist Unebenheiten auf. Zudem bilden sich auf Grund der unregelmäßigen Form der anorganischen Füllstoffe 4 sogenannte Unterschneidungen 6, welche ebenfalls nicht mit dem Bindemittel 5 ausgefüllt werden können.

Fig. 2 stellt schematisch das in Fig. 1 gezeigte, gestrichene Papier dar, welches mit einer Primerbschichtungsmasse 15 versehen wurde. Dies kann beispielsweise durch ein Flexo-Druckverfahren, ein Siebdruckverfahren, durch Tiefdruck, mit einer Walze oder durch Aufrakeln oder Vorhanggießen erfolgen. Alternativ kann es sich bei der Beschichtung auch um eine Schlitzdüsenbeschichtung oder eine Mayer-Bar-Beschichtung handeln. Die Primerschicht 15 ist noch nicht getrocknet und besteht aus einer Formulierung, die bei der Trocknung/Härtung einen gewissen Volumenschrumpf erfährt. Die noch nicht getrocknete Schicht überdeckt die Unterschneidungen 6.

Fig. 3 zeigt die entsprechende Primerschicht 14, welche durch Trocknen der in Fig. 2 dargestellten Beschichtungsmasse 15 erhalten wurde. Durch den Trocknungsprozess und den damit verbundenen Volumenverlust der Beschichtungsmasse 15 ist die Substratoberfläche nicht mehr vollständig von dem durch Trocknung der Beschichtungsmasse 15 erhaltenen Primer 14 bedeckt. Weiterhin wird durch den Trocknungsprozess auch die Schichtdicke der Primerschicht 14 über den Unterschneidungen 6 verringert, wodurch der Film die Unterschneidungen nicht mehr vollständig überdeckt.

Wird ein entsprechendes, gestrichenes Papier 1 mittels Inkjet-Verfahren mit einer Lackschicht 7 beschichtet, so entstehen an Unterschneidungen und Hohlräumen durch das Auftreffen der Inkjettröpfchen Kanäle zu diesen Fehlstellen. Dies wird in Fig. 4 schematisch dargestellt und dazu, dass sich in der abgeschiedenen Lackschicht 7 Krater, sogenannte Pinholes 8, bilden. Diese stellen visuell auffällige Fehlstellen in der Lackschicht 7 dar, so dass sich das Substrat 1 nicht zur Oberflächenveredelung mittels Inkjet-Beschichtung eignet.

Der gleiche Effekt tritt auf, wenn das Substrat aus Fig. 1 wie in Fig. 2 dargestellt mit einer Primerbeschichtungsmasse versehen wurde, die nach dem Trocknen wieder einige Unterschneidungen aufweist, wie in Fig 3 gezeigt. Das führt nach Beschichtung mit einer Lackschicht mittels Inkjet-Verfahren ebenfalls zur Ausbildung von Kratern (sog. Pinholes) wie in Fig 4 dargestellt.

Fig. 5 zeigt ein gestrichenes Papier 1, welches mit einer Primerschicht 14 versehen und anschließend eine Lackschicht 7 mittels Ink-Jet-Verfahren aufgebracht wurde. Bei der Primerschicht 14 kann es sich beispielsweise um einen wässrigen Primer handeln. Hier wurden beim Trocknungsprozess durch Volumenschrumpf zuvor überdeckte Fehlstellen (vgl. Fig. 2) wieder eröffnet. Diese Fehlstellen erzeugen bei der über der Primerschicht aufgebrachten Lackschicht 7 Pinholes 8 als Fehlstellen.

In Fig. 6 wird schematisch ein erfindungsgemäß beschichtetes Substrat als erstes Ausführungsbeispiel gezeigt. Hier wurde die Lackschicht 7 ebenfalls mittels Inkjet-Druck aufgebracht, jedoch wird die Oberfläche des gestrichenen Papiers 1 vollständig von einer Versiegelungsschicht 9 bedeckt. Die Versiegelungsschicht 9 separiert somit die Oberfläche des gestrichenen Papiers 1 von der Lackschicht 7 und überdeckt die Hohlräume im gestrichenen Papier, die durch Unterschneidungen 6 gebildet werden. Dadurch, dass die Unterschneidungen vollständig abgedeckt sind, können bei der Inkjet-Beschichtung der Versiegelungsschicht 9 keine Kanäle auf Unterschneidungen entstehen. Somit weist die Lackschicht 7 keine Krater bzw. Pinholes auf und ist zur Oberflächenveredelung geeignet.

Zur Herstellung der in Fig. 6 gezeigten Ausführungsform der Erfindung wird das bereitgestellte, gestrichene Substrat 1 zunächst mit einer Beschichtungsmasse versehen. Dies kann beispielsweise durch ein Flexo-Druckverfahren, ein Siebdruckverfahren, durch Tiefdruck, mit einer Walze oder durch Aufrakeln oder Vorhanggießen erfolgen. Alternativ kann es sich bei der Beschichtung auch um eine Schlitzdüsenbeschichtung oder eine Mayer-Bar-Beschichtung handeln. Die Beschichtungsmasse enthält hierbei vernetzbare funktionelle Gruppen. Nach dem Aufbringen der Beschichtungsmasse auf die Oberfläche des Substrats 1 erfolgt die Vernetzung bzw. Aushärtung der Beschichtungsmasse über die vernetzbaren funktionellen Gruppen. Vorzugsweise sind die vernetzbaren Gruppen hierbei strahlenhärtend, so dass in Schritt c) die Vernetzung mit Hilfe einer UV-Lampe erfolgen kann. Hierbei erfolgt während der Vernetzung nur eine sehr geringe Volumenreduktion der Beschichtung, die vorwiegend auf den Polymerisationsschrumpf zurückzuführen ist. Durch die nur geringe Volumenreduktion während des Aushärtens kommt es, anders als beispielsweise bei wasserbasierten Primern (siehe Fig. 3), nicht zu einem Aufreißen der Schicht oberhalb von Unterschneidungen, die nicht vollständig von der Primerflüssigkeit gefüllt werden, und die ausgehärtete Versiegelungsschicht 9 weist somit eine geschlossene Oberfläche auf. Die ausgehärtete Versiegelungsschicht 9 stellt somit eine ideale Oberfläche für den in Inkjet-Druckprozess zur Abscheidung der Lackschicht 7 dar.

In Fig. 7 wird schematisch ein ungestrichenes Papier 2 dargestellt, welches mit einer Lackschicht 7 versehen wurde. Die Oberfläche des ungestrichenen Papiers 2 ist uneben und porös. Diese Porosität bedingt, dass ein Teil der Beschichtungsmasse zur Herstellung der Lackschicht im Zeitraum vom Auftrag bis zum Aushärten der Beschichtungsmasse durch Vernetzung oder Lösemittelschwund vom Papier absorbiert wird. Hierdurch wird die Schicht auf der Oberfläche des Substrates zunehmend dünner. Da die Substratoberfläche lokal unterschiedliche Absorptionseigenschaften aufweist, wird die Beschichtungsmasse an den unterschiedlichen Bereichen der Substratoberfläche unterschiedlich stark absorbiert, so dass die Beschichtungsdicke über die Substratoberfläche variiert und die Beschichtung somit fleckig erscheint. Das Substrat 2 ist somit nicht zur Oberflächenveredelung mittels Inkjet-Verfahren geeignet.

Fig. 8zeigt ein zweites Ausführungsbeispiel eines erfindungsgemäßen Druckerzeugnisses, wobei das Substrat wie in Fig. 3 ein ungestrichenes Papier 6 ist. Zwischen der Lackschicht 7 und der Papieroberfläche befindet sich auch hier eine Versiegelungsschicht 9, welche die Papieroberfläche versiegelt und eine geschlossene, homogene Oberfläche aufweist. Somit weist auch die Lackschicht 7 eine geringe Rauhheit und eine homogene, geschlossene Oberfläche auf.

In den Figuren 9 bis 11 werden schematisch Ausführungsformen mit besonders glatten Versiegelungsschichten 13 dargestellt. Diese Versiegelungsschichten 17 werden hierbei analog zu den in den Figuren 6 und 8 gezeigten Versiegelungsschichten 9 aufgebracht. Jedoch weisen die so aufgebrachten Beschichtungsmassen größere Schichtdicken auf. Weiterhin umfasst die Beschichtungsmasse bei diesen Ausführungsformen in einem Ausführungsbeispiel sog. Dualcure-Beschichtungszubereitungen. Diese Beschichtungszubereitungen sind wasserbasiert und enthalten zusätzlich strahlenhärtbare funktionelle Gruppen. Nach dem Auftrag der Beschichtungszubereitung auf dem Substrat 1 erfolgt in dieser Weiterbildung der Erfindung ein Trocknungsschritt. Die so erhaltene Schicht ist dabei thermoplastisch und bildet hierbei, ebenso wie in Fig. 6 gezeigte Versiegelungsschicht 9, zumindest teilweise die Unebenheiten der Substratoberfläche ab. Um dennoch eine dichte Schicht mit geringer Oberflächenrauhheit für den Inkjet-Druckprozess zu erhalten, erfolgt eine Verdichtung und Glättung der getrockneten Schicht durch Kalandrierung. Hierzu wird die Schicht mit einem polierten Edelstahlkalander verdichtet. Die so erhaltende kalandrierte Schicht 13 weist somit auch ohne weitere Vernetzung der funktionellen Gruppen eine geschlossene Oberfläche mit einer geringen Oberflächenrauhheit und einer ausreichend hohen mechanischen Stabilität für die nachfolgende Veredelung auf.

Die in Fig. 10 gezeigte Lackschicht 7 wurde mittels Inkjet auf der durch das Kalandrieren sehr glatten Schicht 13 aufgebracht. Die dabei erhaltene Oberflächengüte zeichnet sich dadurch aus, dass die Substratunebenheiten fast vollständig durch das Kalandrieren ausgeglichen sind und sich dadurch eine extrem glatte Lackoberfläche ausbildet. Durch die Härtung der Lackschicht 7 durch UV-Strahlung werden auch die in der kalandrierten Schicht 13 verbliebenen unvernetzten strahlenhärtbaren funktionellen Gruppen vernetzt

Fig. 11 zeigt eine Ausführungsform, bei der die Lackschicht 16 plättchenförmige Metallpigmente (VMP-Farben) enthält. Durch die sehr glatte Oberfläche der kalandrierten Versiegelungsschicht 13 können sich diese parallel oder zumindest weitgehend parallel zur Substratoberfläche ausrichten, so dass ein sehr guter Spiegeleffekt ohne Verzerrungen durch die Substratunebenheiten erzielt werden kann.

Bei den Fig. 12 bis Fig. 14 handelt es sich um Mikroskopaufnahmen mit 12facher Vergrößerung mit koaxialem Auflicht verschiedener, mit Inkjet-Lackierung aufgetragener, flächigen Beschichtungsmuster auf Kartonsubstraten. Die in den Fig. 12 bis 13 dargestellten Proben weisen das gleiche Substrat 1 sowie die gleiche Zusammensetzung der Lackschicht 7 auf und unterscheiden sich durch die Vorbehandlung des Substrates vor der Inkjet-Lackierung zur Erzeugung der Lackschicht 7.

Die Lackschicht 7 wurde dabei lateral strukturiert aufgebracht, so dass der Bereich 17 das unbehandelte (Fig. 12) bzw. vorbehandelte (Fig. 13 bis 14) Substrat ohne Lackschicht 7 zeigt.

Die in Fig. 12 und Fig. 13 gezeigten Proben stellen hierbei Vergleichsproben dar, wobei das Substrat 1 in Fig. 12 vor dem Lackierungsvorgang nicht vorbehandelt wurde. Bei den in Fig. 13 und Fig.14 gezeigten Proben handelt es sich um zwei Ausführungsbeispiele des erfindungsgemäßen Druckerzeugnisses. Hier wurde in beiden Fällen vor dem Lackiervorgang eine Versiegelungsschicht 9 aufgebracht. Die in Fig. 12 gezeigte Probe weist hierbei eine Versiegelungsschicht 9 mit einer Schichtdicke von 2,5 µm auf, die Schichtdicke der Versiegelungsschicht der in Fig. 13 gezeigten Probe beträgt 4,5 µm.

Während die in Fig. 12 gezeigten Bereiche 17 eine hohe Oberflächenrauhheit aufweisen, wird die Oberfläche durch die Versiegelungsschicht der in Fig. 13 und Fig. 14 gezeigten Proben geglättet. Des Weiteren zeigen die Fig. 11 bis Fig. 14 den Einfluss einer Versiegelungsschicht auf die Pinholedichte in der Lackschicht. Die Pinholes 8 sind in den Figuren als dunkle, punktförmige Defekte erkennbar. Die Pinholedichte, d.h. die durchschnittliche Anzahl der Pinholes 8 pro cm² Beschichtungsfläche, nimmt dabei von Fig. 11 zu Fig. 14 stetig ab. Die höchste Pinholedichte mit ca. 2000/cm² weist dabei die unmittelbar auf das unbehandelte Substrat 1 aufgebrachte Lackschicht 7 (Fig. 11) auf (bei einer Schichtdicke von 8g/m²). Die Pinholes 8 werden dabei durch das Nichtüberdecken, bzw. Öffnen von Unterschneidungen und Poren während des Inkjet-Druckvorgangs erzeugt. Auch eine Primerschicht 18, die durch Aufbringen einer entsprechenden wässrigen Beschichtungszubereitung auf dem Substrat 1 erzeugt wurde (Schichtdicke ca. 1g/m² trocken), kann die Entstehung von Pinholes 8 nicht effektiv verhindern, da durch den hohen Volumen- bzw. Masseverlust der Beschichtungsmasse beim Trocknungsprozess die Unterschneidungen und Poren wieder teilweise freigelegt werden. Im Unterschied dazu weisen die in Fig. 12 und Fig. 13 gezeigten Ausführungsbeispiele wesentlich geringere Pinholedichten von 25/cm² (Fig. 12) bzw. <1/cm² (Fig. 13) auf. Dies ist auf die erfindungsgemäße Versiegelungsschicht 9 zurück zu führen, durch die Unterschneidungen und Poren des Substrates 1 dauerhaft abgedeckt werden. Dieser vorteilhafte Effekt der Versiegelungsschicht 9 ist dabei abhängig von deren Schichtdicke und nimmt mit zunehmender Schichtdicke zu.

### Bezugszeichen

- 1: Substrat
- 2: Papier
- 3: Strich
- 4: anorganischer Füllstoff
- 5: Bindemittel
- 6: Unterschneidung
- 7: Lackschicht
- 8: Pinhole
- 9: Versiegelungsschicht
- 13: kalandrierte Schicht
- 14: wässriger Primer
- 15: Beschichtungsmasse
- 16: Farbe mit VM-Pigmenten
- 17: unbeschichteter Bereich

## Patentansprüche

1. Verfahren zur Herstellung eines Druckerzeugnisses umfassend zumindest die folgenden Verfahrensschritte a) bis d)
a) Bereitstellen eines Drucksubstrates (1, 2), wobei das Drucksubstrat (1, 2) ein Papier oder ein Karton ist,
b) Aufbringen einer Zubereitung zur Herstellung einer ersten Schicht als Versiegelungsschicht (9) auf zumindest eine Oberfläche des Substrates (1, 2), wobei die Zubereitung zur Herstellung der ersten Schicht zumindest ein Monomer, Oligomer oder Präpolymer mit zumindest einer vernetzbaren, funktionellen Gruppe enthält und die Zubereitung zur Herstellung der ersten Schicht (9) Beschichtungsmittel der Gruppe mit den Elementen isocyanatvernetzende Systeme, Polyurethane, Epoxidsysteme, Acrylate, Methacrylate, Polyvinylether, Polyester auf Malein- und Fumarsäurebasis, Styrolverbindungen und Siliconacrylate umfasst,
c) Aushärten der in Schritt b) aufgebrachten Schicht (11) wobei die ausgehärtete erste Schicht (9) eine Schichtdicke im Bereich von 1 bis 10 µm aufweist und
d) Aufbringen einer zweiten Schicht (7) auf die Oberfläche der in Schritt c) erzeugten ersten Schicht (9), wobei die in Schritt d) aufgebrachte zweite Schicht (7) in den bedruckten Bereichen eine geschlossene Oberfläche aufweist.

2. Verfahren gemäß Anspruch 1, wobei in einem dem Schritt a) vorgelagerten Schritt auf zumindest einer Oberfläche des in Schritt a) bereit gestellten Drucksubstrates (2) ein Strich (3) aufgetragen wird und das in Schritt a) bereit gestellte Substrat (1) bevorzugt ein gestrichenes Papier oder ein gestrichener Karton ist.

3. Verfahren gemäß Anspruch 1, wobei das in Schritt a) bereit gestellte Substrat (2) ein ungestrichenes Papier oder ein ungestrichener Karton ist.

4. Verfahren gemäß einem der vorstehenden Ansprüche, wobei die erste Schicht (7) eine Dicke im Bereich von 1 bis 5 µm, bevorzugt von 2 bis 3 µm aufweist.

5. Verfahren gemäß einem der vorstehenden Ansprüche, wobei die Zubereitung zu Herstellung der ersten Schicht zumindest ein Monomer, Oligomer oder Präpolymer mit einer vernetzbaren Gruppe enthält und in Schritt c) die Versiegelungsschicht durch Vernetzen der funktionellen Gruppen, bevorzugt durch UV-Strahlung, Elektronenstrahl oder thermische Behandlung, erhalten wird und die in Schritt b) aufgebrachte Zubereitung bevorzugt einen Reaktivverdünner als Lösungsmittel enthält.

6. Verfahren gemäß Anspruch 5 wobei die in Schritt b) abgeschiedene Schicht gehärtet und nachfolgend vor Schritt d) kalandriert wird, wobei die gehärtete Schicht thermoplastisch ist. und wobei bevorzugt Schritt c) nach Schritt d) erfolgt und in Schritt c) die kalandrierte Schicht (13) gemeinsam mit der in Schritt d) abgeschiedenen Schicht vernetzt wird.

7. Verfahren gemäß einem der vorstehenden Ansprüche, wobei in Schritt b) die Zubereitung zur Herstellung der ersten Schicht durch ein Flexo-Druckverfahren, ein Siebdruckverfahren, durch Tiefdruck, mit einer Walze, durch Aufrakeln, mit einem Mayer-Bar, mit einer Schlitzdüse oder mittels Vorhanggießen auf das in Schritt a) bereit gestellte Substrat (1, 2) aufgetragen wird oder die in Schritt b) abgeschiedene Schicht eine vollflächige Walzenbeschichtung ist.

8. Verfahren gemäß einem der vorstehenden Ansprüche, wobei in Schritt d) eine Zubereitung mittels Ink-Jet-Druck auf die erste Schicht (9) aufgebracht wird, die Monomere, Oligomere und/oder Präpolymere mit zumindest einer vernetzbaren Gruppe enthält.

9. Verfahren gemäß einem der vorstehenden Ansprüche, wobei in einem dem Schritt d) nachgelagerten Schritt eine Vernetzung der in Schritt d) abgeschiedenen Schicht erfolgt.

10. Druckerzeugnis umfassend ein Substrat (1, 2), eine erste Schicht (9) und eine zweite Schicht (8), wobei die erste Schicht (9) und die zweite Schicht (7) einen organischen, vernetzen Lack umfassen und eine geschlossene Oberfläche aufweisen, und wobei die erste Schicht (9) transparent ist und eine Schichtdicke im Bereich von 1 bis 10 µm aufweist, und wobei die zweite Schicht (7) zumindest bereichsweise auf der ersten Schicht (9) aufgebracht ist, so dass die erste Schicht (9) zwischen dem Substrat (1, 2) und der zweiten Schicht (7) angeordnet ist, wobei die zweite Schicht (7) ein vorzugsweise mittels Ink-Jet-Verfahren applizierter Digitaldruck ist, und die zweite Schicht (7) durch die erste Schicht (9) von der Substratoberfläche (1, 2) separiert wird, so dass die zweite Schicht (7) keinen Kontakt mit dem Substratmaterial hat, wobei das Substrat (1, 2) ein Papier oder ein Karton umfasst und wobei die erste Schicht (9) einen organischen, vernetzten Lack aus einem Beschichtungsmittel der Gruppe mit den Elementen isocyanatvernetzende Systeme, Polyurethane, Epoxidsysteme, Acrylate, Methacrylate, Polyvinylether, Polyester auf Malein- und Fumarsäurebasis, Styrolverbindungen und Siliconacrylate, umfasst.

11. Druckerzeugnis gemäß Anspruch 10, wobei das Substrat (1, 2) zumindest auf einer Oberfläche eine bindemittelhaltige, partikuläre Beschichtung (3) aufweist und die erste Schicht (9) auf der bindemittelhaltigen, partikulären Beschichtung (3) aufgebracht ist und das Substrat (1) bevorzugt ein gestrichenes Papier oder einen gestrichenen Karton umfasst.

12. Druckerzeugnis gemäß einem der Ansprüche 10 oder 11 wobei die erste Schicht (9) eine Schichtdicke im Bereich von 1 bis 5 µm, bevorzugt von 2 bis 3 µm aufweist.

13. Druckerzeugnis gemäß einem der Ansprüche 10 bis 12, wobei die zweite Schicht (7) lateral strukturiert auf der ersten Schicht (9) aufgebracht ist und/oder vernetzt ist.

14. Druckerzeugnis gemäß einem der Ansprüche 10 bis 13, wobei die zweite Schicht (7) eine geschlossene und homogene Oberfläche aufweist. und/oder Druckerzeugnis eine Pinholedichte < 30 /cm², bevorzugt < 1 /cm² aufweist.

15. Druckerzeugnis gemäß einem der vorstehenden Ansprüche 10 bis 14, **dadurch gekennzeichnet, dass** sich die erste Schicht (9) und die zweite Schicht (7) in ihrem Glanzgrad unterscheiden, wobei die zweite Schicht (7) bevorzugt einen höheren Glanzgrad als die erste Schicht (9) aufweist.

16. Druckerzeugnis gemäß dem vorstehenden Anspruch, **dadurch gekennzeichnet, dass** die erste Schicht (9) anorganische oder organische Partikel enthält und/oder einen Kalanderlack umfasst.

## Claims

1. A method for producing a printed product comprising at least the following method steps a) to d) of
a) providing a substrate (1, 2) to be printed, the substrate (1, 2) to be printed being a paper or a cardboard;
b) applying a preparation for producing a first layer as a sealing layer (9) onto at least one surface of the substrate (1, 2), wherein said preparation for producing the first layer contains at least one monomer, oligomer or pre-polymer including at least one cross-linkable functional group, and wherein said preparation for producing the first layer (9) comprises coating agents selected from the group consisting of isocyanate-crosslinking systems, polyurethanes, epoxy systems, acrylates, methacrylates, polyvinyl ethers, maleic acid-based and fumaric acid-based polyesters, styrene compounds and silicone acrylates;
c) curing the layer (11) applied in step b), wherein the cured first layer (9) has a layer thickness ranging from 1 to 10 µm; and
d) applying a second layer (7) onto the surface of the first layer (9) produced in step c), wherein the second layer (7) applied in step d) has a closed surface in the printed areas.

2. The method according to claim 1, wherein in a step preceding step a), a binder-containing coating (3) is applied to at least one surface of the substrate (2) to be printed as provided in step a), and the substrate (1) provided in step a) is preferably a coated paper or a coated cardboard.

3. The method according to claim 1, wherein the substrate (2) provided in step a) is an uncoated paper or an uncoated cardboard.

4. The method according to any one of the preceding claims, wherein the first layer (7) has a thickness ranging from 1 to 5 µm, preferably from 2 to 3 µm.

5. The method according to any one of the preceding claims, wherein the preparation for producing the first layer contains at least one monomer, oligomer or pre-polymer including a cross-linkable group, and wherein in step c) the sealing layer is obtained by crosslinking the functional groups, preferably by UV radiation, electron beam or thermal treatment, and wherein the preparation applied in step b) preferably contains a reactive diluent as a solvent.

6. The method according to claim 5, wherein the layer deposited in step b) is cured and subsequently calendered prior to step d), wherein the cured layer is thermoplastic, and wherein, preferably, step c) is performed following step d) and step c) comprises crosslinking the calendered layer (13) together with the layer deposited in step d).

7. The method according to any one of the preceding claims, wherein in step b) the preparation for producing the first layer is applied onto the substrate (1, 2) provided in step a) by any of a flexographic printing process, a screen printing process, by gravure printing, by using a roller, by doctor-blading, by using a Mayer bar, by slot-die coating, or by curtain coating; or wherein the layer deposited in step b) is a full-surface roller coating.

8. The method according to any one of the preceding claims, wherein in step d) a preparation is applied onto the first layer (9) by ink-jet printing, which preparation contains monomers, oligomers and/or pre-polymers including at least one cross-linkable group.

9. The method according to any one of the preceding claims, wherein in a step following step d), the layer deposited in step d) is crosslinked.

10. A printed product comprising a substrate (1, 2), a first layer (9) and a second layer (8), wherein the first layer (9) and the second layer (7) comprise an organic cross-linked varnish and have a closed surface, and wherein the first layer (9) is transparent and has a layer thickness ranging from 1 to 10 µm, and wherein the second layer (7) is applied onto the first layer (9) at least in sections thereof, so that the first layer (9) is disposed between the substrate (1, 2) and the second layer (7), wherein the second layer (7) is a digital print preferably applied using an ink-jet process, and wherein the second layer (7) is separated from the substrate surface (1, 2) by the first layer (9) such that the second layer (7) does not contact the substrate material; wherein the substrate (1, 2) comprises a paper or a cardboard, and wherein the first layer (9) comprises an organic cross-linked varnish made from a coating agent selected from the group consisting of isocyanate-crosslinking systems, polyurethanes, epoxy systems, acrylates, methacrylates, polyvinyl ethers, maleic acid-based and fumaric acid-based polyesters, styrene compounds and silicone acrylates.

11. The printed product according to claim 10, wherein the substrate (1, 2) has a binder-containing particulate coating (3) at least on one surface thereof, and wherein the first layer (9) is applied on the binder-containing particulate coating (3), and wherein the substrate (1) preferably comprises a coated paper or a coated cardboard.

12. The printed product according to any one of claims 10 or 11, wherein the first layer (9) has a layer thickness ranging from 1 to 5 µm, preferably from 2 to 3 µm.

13. The printed product according to any one of claims 10 to 12, wherein the second layer (7) is applied and/or cross-linked on the first layer (9) in a laterally patterned manner.

14. The printed product according to any one of claims 10 to 13, wherein the second layer (7) has a closed and homogeneous surface; and/or wherein the printed product has a pinhole density of less than 30 per cm², preferably less than 1 per cm².

15. The printed product according to any one of the preceding claims 10 to 14, **characterized in that** the first layer (9) and the second layer (7) differ in their level of gloss, the second layer (7) preferably having a higher level of gloss than the first layer (9).

16. The printed product according to the preceding claim, **characterized in that** the first layer (9) contains inorganic or organic particles and/or comprises a calender varnish.

## Revendications

1. Procédé de fabrication d'un produit d'impression comprenant au moins les étapes de procédé suivantes a) à d)
a) la fourniture d'un substrat d'impression (1, 2), dans lequel le substrat d'impression (1, 2) est un papier ou un carton,
b) l'application d'une préparation pour fabriquer une première couche en tant que couche de scellement (9) sur au moins une surface du substrat (1, 2), dans lequel la préparation pour la fabrication de la première couche contient au moins un monomère, un oligomère, ou un prépolymère avec au moins un groupe fonctionnel réticulable et la préparation pour la fabrication de la première couche (9) comprend des moyens de revêtement du groupe avec les éléments systèmes de réticulation d'isocyanate, polyuréthanes, systèmes époxy, acrylates, méthacrylates, éthers de polyvinyle, polyesters à base d'acide maléique et fumarique, composés de styrène et acrylates de silicone,
c) le durcissement de la couche (11) appliquée dans l'étape b), dans lequel la première couche (9) durcie présente une épaisseur de couche dans la plage de 1 à 10 um, et
d) l'application d'une deuxième couche (7) sur la surface de la première couche (9) produite dans l'étape c), dans lequel la deuxième couche (7) appliquée dans l'étape d) présente dans les zones imprimées une surface fermée.

2. Procédé selon la revendication 1, dans lequel un enduit (3) est appliqué sur au moins une surface du substrat d'impression (2) fourni dans l'étape a) dans une étape située en amont de l'étape a), et le substrat (1) fourni dans l'étape a) est de manière préférée un papier couché ou un carton couché.

3. Procédé selon la revendication 1, dans lequel le substrat (2) fourni dans l'étape a) est un papier non couché ou un carton non couché.

4. Procédé selon l'une quelconque des revendications précédentes, dans lequel la première couche (7) présente une épaisseur dans la plage de 1 à 5 um, de manière préférée de 2 à 3 µm.

5. Procédé selon l'une quelconque des revendications précédentes, dans lequel la préparation pour la fabrication de la première couche contient au moins un monomère, ou un oligomère ou un prépolymère avec un groupe réticulable, et dans l'étape c) la couche de scellement est obtenue par réticulation des groupes fonctionnels, de manière préférée par rayonnement UV, faisceau électronique ou traitement thermique, et la préparation appliquée dans l'étape b) contient en tant que solvant de manière préférée un diluant réactif.

6. Procédé selon la revendication 5, dans lequel la couche séparée dans l'étape b) est durcie puis est calandrée avant l'étape d), dans lequel la couche durcie est thermoplastique, et dans lequel de manière préférée l'étape c) est effectuée après l'étape d) et dans l'étape c), la couche calandrée (13) est réticulée conjointement avec la couche séparée dans l'étape d).

7. Procédé selon l'une quelconque des revendications précédentes, dans lequel dans l'étape b), la préparation pour la fabrication de la première couche est appliquée sur le substrat (1, 2) fourni dans l'étape a) par un procédé d'impression par flexographie, un procédé de sérigraphie, par héliogravure, avec un rouleau, par dépôt à la racle, avec une barre Mayer, avec une buse à fente ou au moyen d'un coulage à rideau fendu ou la couche séparée dans l'étape b) est un revêtement au rouleau sur la totalité de la surface.

8. Procédé selon l'une quelconque des revendications précédentes, dans lequel dans l'étape d), une préparation est appliquée sur la première couche (9) au moyen d'une impression à jet d'encre, laquelle contient des monomères, des oligomères et/ou des prépolymères avec au moins un groupe réticulable.

9. Procédé selon l'une quelconque des revendications précédentes, dans lequel dans une étape située en aval de l'étape d), une réticulation de la couche séparée dans l'étape d) est effectuée.

10. Produit d'impression comprenant un substrat (1, 2), une première couche (9) et une deuxième couche (8), dans lequel la première couche (9) et la deuxième couche (7) comprennent un vernis réticulé organique et présentent une surface fermée, et dans lequel la première couche (9) est transparente et présente une épaisseur de couche dans la plage de 1 à 10 um, et dans lequel la deuxième couche (7) est appliquée au moins par endroits sur la première couche (9) de telle sorte que la première couche (9) est disposée entre le substrat (1, 2) et la deuxième couche (7), dans lequel la deuxième couche (7) est une impression numérique appliquée de préférence au moyen d'un procédé par jet d'encre, et la deuxième couche (7) est séparée de la surface de substrat (1, 2) par la première couche (9) de telle sorte que la deuxième couche (7) n'a aucun contact avec le matériau de substrat, dans lequel le substrat (1, 2) comprend un papier ou un carton, et dans lequel la première couche (9) comprend un vernis réticulé organique composé d'un moyen de revêtement du groupe avec les éléments systèmes de réticulation d'isocyanate, polyuréthanes, systèmes époxy, acrylates, méthacrylates, éthers de polyvinyle, polyesters à base d'acide maléique et fumarique, composés de styrène et acrylates de silicone.

11. Produit d'impression selon la revendication 10, dans lequel le substrat (1, 2) présente au moins sur une surface un revêtement (3) sous forme de particules contenant un liant et la première couche (9) est appliquée sur le revêtement (3) sous forme de particules contenant un liant, et le substrat (1) comprend de manière préférée un papier couché ou un carton couché.

12. Produit d'impression selon l'une quelconque des revendications 10 ou 11, dans lequel la première couche (9) présente une épaisseur de couche dans la plage de 1 à 5 um, de manière préférée de 2 à 3 µm.

13. Produit d'impression selon l'une quelconque des revendications 10 à 12, dans lequel la deuxième couche (7) est appliquée et/ou est réticulée sur la première couche (9) de manière structurée latéralement.

14. Produit d'impression selon l'une quelconque des revendications 10 à 13, dans lequel la deuxième couche (7) présente une surface fermée et homogène, et/ou le produit d'impression présente une densité de trou minuscule < 30 /cm², de manière préférée < 1 /cm².

15. Produit d'impression selon l'une quelconque des revendications précédentes 10 à 14, **caractérisé en ce que** la première couche (9) et la deuxième couche (7) se distinguent dans leur degré de brillance, dans lequel la deuxième couche (7) présente de manière préférée un degré de brillance plus élevé que la première couche (9).

16. Produit d'impression selon la revendication précédente, **caractérisé en ce que** la première couche (9) contient des particules inorganiques ou organiques et/ou comprend un vernis de calandrage.
